# EUROPÄISCHE PATENTSCHRIFT

(11) **EP 1 214 458 B1**
(45) Veröffentlichungstag und Bekanntmachung des Hinweises auf die Patenterteilung: **17.03.2004**
(21) Anmeldenummer: 00972576.3
(22) Anmeldetag: 01.09.2000
(51) Int. Cl.: C23C 14/00

(54) **VERFAHREN ZUR HERSTELLUNG MASSIV AMORPHER SCHICHTEN AN MASSIVEN METALLISCHEN FORMKÖRPERN**
METHOD FOR PRODUCING MASSIVE-AMORPHOUS LAYERS ON MASSIVE METALLIC SHAPED BODIES
PROCEDE DE REALISATION DE COUCHES AMORPHES MASSIVES SUR DES CORPS FA ONNES METALLIQUES MASSIFS

(30) Priorität: 02.09.1999 DE 19942161; 25.05.2000 DE 10027645
(43) Veröffentlichungstag der Anmeldung: 19.06.2002
(73) Patentinhaber: Institut für Festkörper- und Werkstofforschung Dresden e.V., 01069 Dresden (DE)
(72) Erfinder: SCHWARZ, Wolfgang, 01189 Dresden (DE); ECKERT, Jürgen, 64297 Darmstadt (DE); SCHINNERLING, Sabine, 01279 Dresden (DE)
(74) Vertreter: Rauschenbach, Dieter
(86) Internationale Anmeldenummer: PCT/DE2000/003036
(87) Internationale Veröffentlichungsnummer: WO 2001/016392

(56) Entgegenhaltungen:
- US-A- 4 915 980
- US-A- 5 143 553
- PATENT ABSTRACTS OF JAPAN vol. 013, no. 111 (C-577), 16. März 1989 (1989-03-16) & JP 63 286586 A (KUROKI KOGYOSHO:KK), 24. November 1988 (1988-11-24)

## Beschreibung

### Technisches Gebiet

Die Erfindung betrifft ein Verfahren zur Herstellung massiv amorpher Schichten an massiven metallischen Formkörpern. Mit dem Verfahren ist es möglich, metallische Formkörper mit massiven metallischen Gläsern zu beschichten, die eine Verbesserung der Oberflächeneigenschaften bewirken. Derartige Schichten können beispielsweise zur Erhöhung der Korrosionsoder der Verschleissbeständigkeit der Formkörper dienen.

### Stand der Technik

Es ist bereits bekannt, Formkörper aus massiv amorphen Legierungssystemen durch einen Elektronen- oder Laserstrahl im Zonenschmelzverfahren an der Oberfläche umzuschmelzen, um eine massiv amorphe Schicht zu erreichen. Allerdings lassen sich die guten Eigenschaften solcher Schichten auf Grund der sehr spröden kristallinen Grundkörper nur ungenügend ausnutzen.

Bekannt ist auch bereits ein Verfahren zur Herstellung von Korrosions- und Verschleiss-Schutzschichten und Formkörpern aus metallischen amorphen Werkstoffen unter Verwendung eines binären Legierungssystems (DE 38 00 454 A1). Hierbei wird zunächst aus kristallinen Ausgangssubstanzen mittels mechanischen Legierens ein pulvermetallurgisch weiterverarbeitbares amorphes Pulver hergestellt. Anschließend wird dieses Pulver bei einer mittleren Temperatur, die unterhalb der Kristallisationstemperatur liegt, als amorphe Schicht auf ein Substrat aufgebracht bzw. zu einem Formkörper verdichtet. Nachteilig ist, dass bei dieser Technologie das Pulver durch ein teures Mahlverfahren mit einer Mahlzeit von ca. 20 h hergestellt werden muss. Außerdem sind die erzielten amorphen Oberflächenschichten nur mehr oder wenig mechanisch mit dem Substrat verklammert oder verzahnt.

Es ist weiterhin bekannt, zunächst mit herkömmlichen Beschichtungsverfahren, beispielsweise durch die Beschichtung mit einem Metall- oder Legierungspulver oder durch galvanische Abscheidung, eine oder mehrere zu amorphisierende Metall- oder Legierungsschichten auf einem Grundkörper zu deponieren. Danach werden diese Schichten mittels Laser oder anderer energiereicher Strahlung auf dem Grundkörper aufgeschmolzen (JP 63-085187; US 5 143 533; JP 63-286586). Hiermit lassen sich amorphe dünne Filme und Schichten mit Dicken bis 20 µm erzielen. Diese Filme und Schichten sind jedoch für viele industrielle Anwendungsfälle zu dünn.

### Darstellung der Erfindung

Der Erfindung liegt die Aufgabe zugrunde, ein Verfahren zur Herstellung massiv amorpher Schichten an massiven metallischen Formkörpern zu entwickeln, mit dem amorphe Schichten mit einer Dicke von > 20 µm in nur einem Verfahrensschritt erzeugt werden können.

Diese Aufgabe wird nach der Erfindung mit dem in den Patentansprüchen beschriebenen Verfahren gelöst.

Gemäß der Erfindung werden Legierungen, die sich unter Rascherstarrungsbedingungen zur Bildung massiver metallischer Gläser eignen, oder Legierungselemente, die sich unter Rascherstarrungsbedingungen zusammen mit den Elementen des Formkörperwerkstoffs zur Bildung massiver metallischer Gläser eignen, mittels energiereicher Strahlung schmelzflüssig gemacht und direkt auf den massiven metallischen Formkörper zur Erzeugung einer > 20 µm bis mehrere Millimeter dicken amorphen Schicht aufgetragen oder in die Oberfläche der Formkörper einlegiert. Die Rascherstarrung der Schmelze wird dabei unter Ausnutzung der Selbstabkühlung des Formkörpers und/oder durch eine Fremdkühlung des Formkörpers herbeigeführt.

Das erfindungsgemäße Verfahren ermöglicht in vorteilhafter Weise die Herstellung massiv amorpher Schichten mit einer Dicke von > 20 µm bis zu ca. 2 Millimetern an massiven metallischen Formkörpern in nur einem einzigen Verfahrensschritt. Damit lassen sich Funktionsschichten herstellen, die auch nach einer etwaigen Oberflächenbearbeitung ohne weiteres noch eine Mindestdicke im Bereich von mehreren zehntel Millimetern aufweisen.

Für die Variante des Auftragens von Legierungen, die unter Rascherstarrungsbedingungen massive metallische Gläser bilden, können Mg-, Zr-, Ti-, Fe-, Co-, Al-, Pd- oder Ni-Basislegierung verwendet werden.

Bevorzugt können dabei Legierungen aus der mit Zr-Ti-Al-Cu-Ni, Pd-Cu-Si, Pd-Ni-P, Zr-Cu-Ni-Al, Zr-M-Al-Ni-Cu(M=Ti,Nb,Pd), Fe-(Al,Ga), (Fe,Co)-(Zr,Hf,Nb,Ln)-B und La-Al-Ni-Cu gebildeten Gruppe verwendet werden.

Für die Variante des Einlegierens von Legierungselementen, die sich unter Rascherstarrungsbedingungen zusammen mit den Elementen des Formkörperwerkstoffs zur Bildung massiver metallischer Gläser eignen, können solche Elemente verwendet werden, die zusammen mit den Elementen des Formkörperwerkstoffs eine massive amorphe Mg-, Zr-, Ti-, Fe-, Co-, Al-, Pd- oder Ni-Basislegierung ergeben.

Bevorzugt können dabei solche Elemente verwendet werden, die zusammen mit den Elementen des Formkörperwerkstoffs eine Legierung aus der Gruppe Zr-Ti-Al-Cu-Ni, Pd-Cu-Si, Pd-Ni-P, Zr-Cu-Ni-Al, Zr-M-Al-Ni-Cu(M=Ti,Nb,Pd), Fe-(Al,Ga), (Fe,Co)-(Zr,Hf,Nb,Ln)-B und La-Al-Ni-Cu bilden.

Als energiereiche Strahlung können Elektronenstrahlen, Laserstrahlen und/oder ein Plasma eingesetzt werden. Hierbei bietet das Elektronenstrahlverfahren auf Grund des Vakuums im Arbeitsrezipienten gute Voraussetzungen für Verarbeitung sehr sauerstoffaffiner Legierungen und ist so speziell für die Zirkonlegierungen geeignet.

Der aufzutragende oder einzulegierende Werkstoff wird in Form einer Folie, eines Bandes, eines Drahtes, in Pulverform oder in Form eines Fülldrahtes oder Füllbandes eingesetzt. Vorteilhaft ist es, wenn der aufzutragende oder einzulegierende Werkstoff als amorphe, haspelfähige Folie eingesetzt wird.

Erfindungsgemäß können mehrere nebeneinander liegende Schichten aufgetragen oder einlegiert werden. Die Schichtbreite, die in einem Arbeitsgang erzielt werden kann, hängt von der Breite der zu verarbeitenden Folie und von der Leistung der zur Verfügung stehenden Elektronenstrahlanlage ab.

Die entstandene massive amorphe Schicht kann zur Homogenisierung und zur Beseitigung von gegebenenfalls noch vorhandenen kristallinen Schichtbereichen mittels energiereicher Strahlung umgeschmolzen werden.

### Beste Wege zur Ausführung der Erfindung

Nachstehend ist das Verfahren an Ausführungsbeispielen und einer zugehörigen Zeichnung, die einen Schnitt durch einen erfindungsgemäß beschichteten Formkörper zeigt, näher erläutert.

### Beispiel 1

Auf einem Stahl C45 wird mittels Elektronenstrahlverfahren eine massiv amorphe Schicht aufgetragen. Dazu wird eine 50 µm dicke und 10 mm breite amorphe Folie aus einer Zr-Basis-Legierung verwendet, die 65 Masse-% Zr, 25,5 Masse-% Cu, 3,9 Masse-% Ni und 3,6 Masse-% Al enthält und die mit dem klassischen Melt-Spinning-Verfahren hergestellt worden ist.

Die Folie wird mittels einer Folienfördereinrichtung mit sehr hoher Zuführgeschwindigkeit von bis zu 20 cm/s einem Elektronenstrahl zugeführt, dessen Flächenenergie etwa 2000 Ws/cm⁻² beträgt, wobei das Energiefeld in ein Vorwärmfeld und Schmelzfeld unterteilt wird.

Um noch eine ausreichende Abkühlgeschwindigkeit der Schicht für eine amorphe Erstarrung zu erreichen, wird die Schichtdicke für diese Legierung auf 0,5 mm begrenzt.

Beim Auftragen der Schicht muss darauf geachtet werden, dass es zu keiner Vermischung mit dem Grundwerkstoff kommt, da es sonst zu einer Änderung der chemischen Zusammensetzung des Folienwerkstoffs und in deren Folge zu einer kristallinen Erstarrung der Schicht kommen kann.

Im Ergebnis des Verfahrens wird der in der Zeichnung gezeigte, mit einer ca. 0,5 mm dicken amorphen Schicht beschichtete Formkörper erhalten.

### Beispiel 2

Bei diesem Beispiel wird von den gleichen Werkstoffen und technologischen Einrichtungen wie in Beispiel 1 ausgegangen, wobei jedoch mehrere Auftragsspuren von dem amorphen Beschichtungswerkstoff nebeneinander auf den Formkörper aufgetragen werden.

Dabei erfolgt in einem schmalen Überlappungsbereich teilweise eine Kristallisation. Zu deren Beseitigung wird die aufgebrachte Schicht in einer Elektronenstrahlanlage nochmals umgeschmolzen und homogenisiert ohne den Grundwerkstoff zu beeinflussen, so dass danach eine massiv amorphe Beschichtung vorliegt.

## Patentansprüche

1. Verfahren zur Herstellung massiv amorpher Schichten an massiven metallischen Formkörpern, **dadurch gekennzeichnet, dass** Legierungen, die sich unter Rascherstarrungsbedingungen zur Bildung massiver metallischer Gläser eignen, oder Legierungselemente, die sich unter Rascherstarrungs-bedingungen zusammen mit den Elementen des Formkörperwerkstoffs zur Bildung massiver metallischer Gläser eignen, mittels energiereicher Strahlung schmelzflüssig direkt auf den massiven metallischen Formkörper zur Erzeugung einer > 20 µm bis mehrere Millimeter dicken amorphen Schicht aufgetragen oder in die Oberfläche der Formkörper einlegiert werden, wobei die Rascherstarrung der Schmelze unter Ausnutzung der Selbstabkühlung des Formkörpers und/oder durch eine Fremdkühlung des Formkörpers herbeigeführt wird.

2. Verfahren nach Anspruch 1, **dadurch gekennzeichnet, dass** für das schmelzflüssige Auftragen eine unter Rascherstarrungsbedingungen zur Bildung massiver metallischer Gläser geeignete Mg-, Zr-, Ti-, Fe-, Co-, Al-, Pd- oder Ni-Basislegierung verwendet wird.

3. Verfahren nach Anspruch 2, **dadurch gekennzeichnet, dass** eine oder mehrere unter Rascherstarrungsbedingungen zur Bildung massiver metallischer Gläser geeignete Legierungen aus der mit Zr-Ti-Al-Cu-Ni, Pd-Cu-Si, Pd-Ni-P, Zr-Cu-Ni-Al, Zr-M-Al-Ni-Cu(M=Ti,Nb,Pd), Fe-(Al,Ga), (Fe,Co)-(Zr,Hf,Nb,Ln)-B und La-Al-Ni-Cu gebildeten Gruppe verwendet werden.

4. Verfahren nach Anspruch 1, **dadurch gekennzeichnet, dass** für das Einlegieren solche Elemente verwendet werden, die zusammen mit den Elementen des Formkörperwerkstoffs eine unter Rascherstarrungsbedingungen zur Bildung massiver metallischer Gläser geeignete massive amorphe Mg-, Zr-, Ti-, Fe-, Co-, Al-, Pd- oder Ni-Basislegierung ergeben.

5. Verfahren nach Anspruch 4, **dadurch gekennzeichnet, dass** für das Einlegieren solche Elemente verwendet werden, die zusammen mit den Elementen des Formkörperwerkstoffs eine oder mehrere unter Rascherstarrungsbedingungen zur Bildung massiver metallischer Gläser geeignete Legierungen aus der Gruppe Zr-Ti-Al-Cu-Ni, Pd-Cu-Si, Pd-Ni-P, Zr-Cu-Ni-Al, Zr-M-Al-Ni-Cu(M=Ti,Nb,Pd), Fe-(Al,Ga), (Fe,Co)-(Zr,Hf,Nb,Ln)-B und La-Al-Ni-Cu bilden.

6. Verfahren nach Anspruch 1, **dadurch gekennzeichnet, dass** als energiereiche Strahlung Elektronenstrahlen, Laserstrahlen und/oder ein Plasma eingesetzt werden.

7. Verfahren nach Anspruch 1, **dadurch gekennzeichnet, dass** der aufzutragende oder einzulegierende Werkstoff in Form einer Folie, eines Bandes, eines Drahtes, in Pulverform oder in Form eines Fülldrahtes oder Füllbandes eingesetzt wird.

8. Verfahren nach Anspruch 7, **dadurch gekennzeichnet, dass** der aufzutragende oder einzulegierende Werkstoff als amorphe, haspelfähige Folie eingesetzt wird.

9. Verfahren nach Anspruch 1, **dadurch gekennzeichnet, dass** die entstandene massive amorphe Schicht zur Homogenisierung und zur Beseitigung noch vorhandener kristalliner Schichtbereiche mittels energiereicher Strahlung umgeschmolzen wird.

10. Verfahren nach Anspruch 1, **dadurch gekennzeichnet, dass** mehrere nebeneinander liegende Schichten aufgetragen oder einlegiert werden und dass danach diese Schichten gemeinsam zur Homogenisierung und zur Beseitigung vorhandener kristalliner Schichtbereiche mittels energiereicher Strahlung umgeschmolzen werden.

## Claims

1. Method for producing massive-amorphous layers on massive metallic shaped bodies, **characterized in that** alloys which are suitable for forming massive metallic glasses under quick-solidification conditions or alloying elements which are suitable for forming massive metallic glasses under quick-solidification conditions together with the elements of the shaped body material are, by means of high-energy radiation, in molten form applied direct to the massive metallic shaped body in order to produce an amorphous layer with a thickness of > 20 µm to several millimetres or alloyed into the surface of the shaped body, the quick solidification of the melt being brought about by utilizing the self-cooling effect of the shaped body and/or by external cooling of the shaped body.

2. Method according to Claim 1, **characterized in that** a Mg-, Zr-, Ti-, Fe-, Co-, Al-, Pd- or Ni- based alloy which is suitable for forming massive metallic glasses under quick-solidification conditions is used for the molten application.

3. Method according to Claim 2, **characterized in that** one or more alloys which are suitable for forming massive metallic glasses under quick-solidification conditions and are selected from the group consisting of Zr-Ti-Al-Cu-Ni, Pd-Cu-Si, Pd-Ni-P, Zr-Cu-Ni-Al, Zr-M-Al-Ni-Cu(M=Ti,Nb,Pd), Fe-(Al,Ga), (Fe,Co)-(Zr,Hf,Nb,Ln)-B and La-Al-Ni-Cu are used.

4. Method according to Claim 1, **characterized in that** elements which, together with the elements of the shaped-body material, result in a massive amorphous Mg-, Zr-, Ti-, Fe-, Co-, Al-, Pd- or Ni- based alloy which are suitable for forming massive metallic glasses under quick-solidification conditions are used for the alloying-in operation.

5. Method according to Claim 4, **characterized in that** elements which, together with the elements of the shaped-body material, form one or more alloys, which are suitable for forming massive metallic glasses under quick-solidification conditions and are selected from the group consisting of Zr-Ti-Al-Cu-Ni, Pd-Cu-Si, Pd-Ni-P, Zr-Cu-Ni-Al, Zr-M-Al-Ni-Cu(M=Ti,Nb,Pd), Fe-(Al,Ga), (Fe,Co)-(Zr,Hf,Nb,Ln)-B and La-Al-Ni-Cu are used for the alloying-in operation.

6. Method according to Claim 1, **characterized in that** the high-energy radiation used is electron beams, laser beams and/or a plasma.

7. Method according to Claim 1, **characterized in that** the material which is to be applied or alloyed in is used in the form of a foil, a strip, a wire, in powder form or in the form of a filler wire or filler strip.

8. Method according to Claim 7, **characterized in that** the material to be applied or alloyed in is used as amorphous, coilable foil.

9. Method according to Claim 1, **characterized in that** the massive amorphous layer which is formed is remelted by means of high-density radiation for the purpose of homogenization and for the purpose of elimination of crystalline layer regions which are still present.

10. Method according to Claim 1, **characterized in that** a plurality of adjacent layers are applied or alloyed in, and **in that** these layers are then remelted together by means of high-energy radiation for the purpose of homogenization and for the purpose of elimination of crystalline layer regions which are present.

## Revendications

1. Procédé en vue de la fabrication de couches amorphes massives sur des corps de forme métalliques massifs, **caractérisé en ce que** les alliages, qui sont appropriés, dans des conditions de solidification rapide, à la formation de verres métalliques massifs, ou des éléments d'alliage, qui sont appropriés, dans des conditions de solidification rapide, conjointement aux éléments du matériau du corps de forme, à la formation de verres métalliques massifs, sont appliqués directement à l'état liquide fondu, à l'aide du rayonnement riche en énergie, sur les corps de forme métalliques massifs, en vue de la production d'une couche amorphe d'une épaisseur allant de > 20 µm à plusieurs millimètres, ou sont incorporés par formation d'alliage dans la surface des corps de forme, la solidification rapide de la masse fondue étant effectuée par utilisation du refroidissement propre du corps de forme et/ou par utilisation d'un refroidissement d'origine externe du corps de forme.

2. Procédé selon la revendication 1, **caractérisé en ce que** l'on utilise, pour l'application fluide fondue, un alliage à base de Mg, Zr, Ti, Fe, Co, Al, Pd ou Ni, approprié, dans des conditions de solidification rapide, à la formation de verres métalliques massifs.

3. Procédé selon la revendication 2, **caractérisé en ce que** l'on utilise un ou plusieurs alliages appropriés, dans des conditions de solidification rapide, à la formation de verres métalliques massifs provenant des groupes formés avec Zr-Ti-Al-Cu-Ni, Pd-Cu-Si, Pd-Ni-P, Zr-Cu-Ni-Al, Zr-M-Al-Ni-Cu(M=Ti,Nb,Pd), Fe-(Al,Ga), (Fe,Co)-(Zr,Hf,Nb,Ln)-B et La-Al-Ni-Cu.

4. Procédé selon la revendication 1, **caractérisé en ce que** l'on utilise, pour l'incorporation sous forme d'alliage, des éléments tels qu'ils forment, conjointement aux éléments du matériau du corps de forme, un alliage à base de Mg, Zr, Ti, Fe, Co, Al, Pd ou Ni, amorphe massif, approprié, dans des conditions de solidification rapide, à la formation de verres métalliques massifs.

5. Procédé selon la revendication 4, **caractérisé en ce que** l'on utilise, pour l'incorporation sous forme d'alliage, des éléments tels qu'ils forment, conjointement aux éléments du matériau de corps de forme, un ou plusieurs alliages appropriés, dans des conditions de solidification rapide, à la formation de verres métalliques massifs provenant des groupes Zr-Ti-Al-Cu-Ni, Pd-Cu-Si, Pd-Ni-P, Zr-Cu-Ni-Al, Zr-M-Al-Ni-Cu(M=Ti,Nb,Pd), Fe-(Al,Ga), (Fe,Co)-(Zr,Hf,Nb,Ln)-B et La-Al-Ni-Cu.

6. Procédé selon la revendication 1, **caractérisé en ce que** l'on utilise, en tant que rayonnement riche en énergie, des faisceaux électroniques, des rayons laser et/ou un plasma.

7. Procédé selon la revendication 1, **caractérisé en ce que** le matériau à appliquer ou à incorporer par formation d'alliage est utilisé sous la forme d'une feuille, d'une bande, d'un fil sous forme pulvérulente ou sous la forme d'un fil de remplissage ou d'une bande de remplissage.

8. Procédé selon la revendication 7, **caractérisé en ce que** le matériau à appliquer ou à incorporer par formation d'alliage est utilisé en tant que feuille amorphe, capable de dévidage.

9. Procédé selon la revendication 1, **caractérisé en ce que** la couche amorphe massive obtenue subit une fusion à l'aide d'un rayonnement riche en énergie en vue de l'homogénéisation et en vue de l'élimination des domaines stratifiés encore cristallins.

10. Procédé selon la revendication 1, **caractérisé en ce que** plusieurs couches situées les unes à coté des autres sont appliquées ou incorporées par formation d'alliage et **en ce que** ces couches subissent une fusion à l'aide d'un rayonnement riche en énergie simultanément à l'homogénéisation et à l'élimination des domaines stratifiés cristallins encore présents.
